# EUROPÄISCHE PATENTSCHRIFT

(11) **EP 0 131 724 B1**
(45) Veröffentlichungstag und Bekanntmachung des Hinweises auf die Patenterteilung: **10.08.1988**
(21) Anmeldenummer: 84106154.2
(22) Anmeldetag: 30.05.1984
(51) Int. Cl.: C25B 13/00

(54) **Gewebtes Diaphragma für wässrige Elektrolyte**
Woven diaphragm for aqueous electrolytes
Diaphragme tissé pour électrolytes aqueux

(30) Priorität: 11.06.1983 DE 3321159
(43) Veröffentlichungstag der Anmeldung: 23.01.1985
(73) Patentinhaber: BAYER AG, 51368 Leverkusen (DE); C. Cramer & Co., Weberei, D-4431 Heek-Nienborg (DE)
(72) Erfinder: Klotz, Helmut, Dr., D-5060 Bergisch-Gladbach 2 (DE); Bloch, Klaus, D-5205 St. Augustin-Niederpleis (DE)

(56) Entgegenhaltungen:
- EP-A- 0 031 724
- EP-A- 0 068 226
- FR-A- 1 470 721
- GB-A- 1 036 416
- US-A- 2 942 327

## Beschreibung

Die vorliegende Er' dung betrifft ein gewebtes Diaphra9"'i) für wäßrige Elektrolyte wie Alkalichloridlösungen, Salzsäurelösungen und für die Wasserelektrolyse von mit Säuren und/oder Alkalien versetztem Wasser.

Bezüglich der Technik der Elektrolyse nach dem Diaphragmaverfahren wird auf die einschlägige Handbuchliteratur, wie den Aufsatz von Hund und Minz in: Winnacker-Küchler: "Chemische Technologie", Band 2 "Anorganische Technologie I", S. 379 (1982), insbesondere S. 392, S. 404 ff, sowie S. 442 ff, verwiesen.

Als Diaphragmen wurden bisher bei der Alkalichloridelektrolyse insbesondere Wirrfaservliese aus Asbestfasern eingesetzt. Die Notwendigkeit, Asbest weitgehend zu ersetzen, hat auch bereits zu Vorschlägen geführt, Fluorkohlenstoffpolymerisate für Diaphragmen in Form von Geweben oder Folien, gegebenenfalls unter Einschluß anorganischer Faserstrukturen, einzusetzen.

Beim Diaphragmaverfahren für die Salzsäureelektrolyse wurden bisher insbesondere PVC-Gewebe eingesetzt.

Für die Wasserelektrolyse wurden bereits Polytetrafluorethylen-Fasergewebe, die durch eine Säure- und/oder Bestrahlungsbehandlung hydrophil gemacht wurden, vorgeschlagen.

So sind aus der EP-0 068 226 Diaphragmen bekannt, die aus monofilamenten Fäden gewebt sind, wobei diese Diaphragmen, die aus fluorierten Polymeren hergestellt sind, hydrophob sind, so daß die Oberflächen der Filamente in einem zusätzlichen Verfahrensschritt oxidativ behandelt werden.

Die in der britischen Patentschrift 1 036 416 beschriebenen Gewebe aus einer multifilamenten Gewebekonstruktion werden zusätzlich kalandert, heiß fixiert oder in heißem Wasser geschrumpft, um Diaphragmen zu erhalten, die für die Elektrolyse geeignet sind.

Ein ideales Diaphragma muß also eine Vielzahl, einander teilweise wiedersprechender, Anforderungen erfüllen, wie Beständigkeit gegenüber den Elektrolyten und den Reaktionsprodukten, ausreichende Porosität für den Elektrolytdurchtritt, gute Trennwirkung für die Reaktionsprodukte sowie geringen Ohm'schen Widerstand.

Die vorliegende Erfindung stellt nun Diaphragmen zur Verfügung, die durch ihre Webart gekennzeichnet sind.

Gegenstand der vorliegenden Erfindung ist ein gewebtes Diaphragma für elektrolytische Prozesse mit Kett- und Schußfäden aus multifilen Fäden, das dadurch gekennzeichnet ist, daß die Schußfaden-Multifile unverdrillt oder bis max. 200 Touren, vorzugsweise bis max. 50 Touren, pro Meter verdrillt sind. Die Kettfaden-Multifile können eine Verdrillung von 0 bis 400 Touren pro Meter, vorzugsweise etwa 100 bis 200 Touren pro Meter, aufweisen.

Kett- und Schußfäden werden vorzugsweise in Leinwandbindung, besonders bevorzugt Leinwandripsbindung, verwebt.

Es wurde gefunden, daß insbesondere die im wesentlichen unverdrillten oder geringtourig verdrillten Schußfäden dem Diaphragma eine Kapillarität verleihen, die eine ausreichende Porosität für den Elektrolytdurchtritt bei gleichzeitig guter Trennwirkung für die Elektrolyseprodukte bereitsteht.

Die chemische Beständigkeit gegen Elektrolyte und Elektrolyseprodukte wird durch die Auswahl des Fadenmaterials bewirkt. Bevorzugt werden Fluorkohlenstoffpolymerisate, gegebenenfalls mit einer Behandlung zur Hydrophilisierung, eingesetzt. Für die Salzsäureelektrolyse hat sich insbesondere Polyvinylidenfluorid ("PVDF") als besonders geeignet erwiesen, insbesondere wenn organische Verunreinigungen in der zu elektrolysierenden Salzsäure enthalten sind. Eine Hydrophilisierung von PVDF ist nicht notwendig.

Besonders geeignet ist auch Polyphenylensulfid ("PPS"), das unter dem Warenzeichen Ryton (Warenzeichen der Philipps Petroleum) erhältlich ist.

Andere geeignete Fluorkohlenstoffpolymere sind Polyethylentetrafluorethylen und Copolymere, oder Polytetrafluorethylen, insbesondere für die Natriumchloridelektrolyse.

Für die unverdrillten Schußfäden werden insbesondere aus Endlosfilamenten aufgebaute Fäden eingesetzt. Werden als Kettfäden verdrillte Fäden eingesetzt, können diese auch aus Stapelfasern aufgebaut sein, wobei mit Spinnflocke-Hilfsmittel verwebt wird und gegebenenfalls später das Hilfsmittel herausgelöst wird. Werden unverdrillte Endlosfäden als Kettfäden eingesetzt muß der Multifil vor dem Weben mit Avivage oder Schichtmitteln behandelt werden.

Eine Verdrillung mit mindestens 100 Touren/m erübrigt den Einsatz solcher Mittel und den Aufwand zu ihrer nachträglichen Entfernung.

Bevorzugte Diaphragmen nach der Erfindung weisen 4 bis 28 Schußfäden pro cm, vorzugsweise 8 bis 20 Schußfäden pro cm auf. Der Titer soll 280 bis 1100 dtex, einfach oder zweifach, betragen, vorzugsweise 300 bis 600 dtex, zweifach. Dabei ist der Einzelfaden vorzugsweise aus 20 bis 70 Einzelfilamenten, vorzugsweise 35 bis 55 Einzelfilamenten, aufgebaut.

Die Kette besteht vorzugsweise aus 25 bis 100 Kettfäden pro cm, besonders bevorzugt 45 bis 70 Kettfäden pro cm. Der Titer beträgt vorzugsweise ebenfalls 280 bis 1100 dtex, besonders bevorzugt 350 bis 700 dtex. Der Kettfaden kann ferner eine Verdrillung von 0 bis 400 Touren pro Meter, vorzugsweise 100 bis 150 Touren pro Meter, aufweisen.

Kette und Schuß werden im Rahmen der o.g. Grenzen vorzugsweise so ausgewählt, daß das Diaphragma ein Gewicht von 200 bis 600 g/m², besonders bevorzugt 300 bis 500 g/m² aufweist.

Nach dem Weben kann eine Verdichtung des Tuches durch Kalandrieren erfolgen. Der Spannungsabfall bei der Elektrolyse am Diaphragma wird dadurch zwar erhöht, jedoch wird eine reinere Qualität der gasförmigen Elektrolyseprodukte erreicht.

Die Erfindung wird nachfolgend anhand von Beispielen näher erläutert:

### Beispiel 1

### Herstellung des erfindungsgemäßen Diaphragmas

Es wird ein Multifilament aus Polyvinylidenfluorid, bestehend aus 42 Einzelfilamenten und einem Titer von 550 dtex eingesetzt, für den Schußfaden unverdrillt, für den Kettfaden mit 130 Touren pro Meter verdrillt.

Das Multifilament wird in Leinwandripsbindung verwebt mit 57 Kettfäden pro cm und 11,5 Schußfäden zweifach pro cm.

### Elektrolyse von Salzsäure

Das Diaphragma wird in eine Versuchselektrolysezelle mit Graphitelektrodenn eingebaut. Die Graphitelektroden weisen in bekannter Weise vertikale Schlitze auf. Die Elektroden wiesen eine Höhe von 11 cm und eine Breite von 7,3 cm auf. Der Abstand der Elektroden betrug 4 mm. Das Diaphragma war mit Gummidichtungen zwischen den Elektrodenrahmen eingespannt. In die durch das Diaphragma getrennten Elektrodenkammern wird 23 %-ige Salzsäure eingeführt. Auf der Kathodenseite tritt zusammen mit Wasserstoff und auf der Anodenseite zusammen mit Chlor die verarmte Salzsäure 18 %-ig aus. Die Temperatur der Salzsäure betrug 85° C. Die Elektrolyse wurde mit einer Stromdichte von 5 kA/m² betrieben. Zwischen den Elektroden wird ein Spannungsabfall von 2,32 Volt gemessen. Auf der Kathodenseite ergab sich ein Gehalt von 2,7 % Chlor im Wasserstoff die Reinheit des Chlors auf der Anodenseite betrug 99,7 %.

### Beispiel 2

Das in Beispiel 1 eingesetzte Diaphragma wurde zusätzlich unter Hitze und Druck kalandert. Die Elektrolyse wurde in gleicher Weise wie in Beispiel 1 durchgeführt. Es ergab sich ein Spannungsabfall von 2,43 Volt. Der kathodenseitig entstehende Wasserstoff wies 0,7 % Chlor auf, die Reinheit des an der Anode entstehenden Chlors betrug 99,5 %.

### Beispiel 3

Es wurde ein Diaphragma wie in Beispiel 1 eingesetzt und die Elektrolyse in gleicher Weise wie in Beispiel 1 durchgeführt. Der Salzsäure wurde jedoch 1 % Orthodichlorbenzol als organische Verunreinigung zugesetzt. Es ergab sich ein Spannungsabfall von 2,36 Volt, eine Reinheit des Chlors von 99,8 % sowie eine Verunreinigung des Wasserstoffgases mit 1 % Chlor.

## Patentansprüche

1. Gewebtes Diaphragma für elektrolytische Prozesse mit Kett- und Schußfäden aus multifilen Fäden, dadurch gekennzeichnet, daß die Schußfaden-Multifile unverdrillt oder bis max. 200 Touren/m verdrillt sind.

2. Diaphragma nach Anspruch 1, dadurch gekennzeichnet, daß die Kettfaden-Multifile eine Verdrillung von 100 bis 400 Touren/m aufweisen.

3. Diaphragma nach einem der Ansprüche 1 oder 2, dadurch gekennzeichnet, daß die Fäden aus 20 bis 70, vorzugsweise 35 bis 55 Einzelfilamenten, gegebenenfalls zweifach, bestehen.

4. Diaphragma nach einem der Ansprüche 1 bis 3, dadurch gekennzeichnet, daß die Fäden einen Titer von 280 bis 1100 dtex aufweisen.

5. Diaphragma nach einem der Ansprüche 1 bis 4, gekennzeichnet durch ein Flächengewicht von 200 bis 600 g/cm², vorzugsweise 300 bis 500 g/cm², besonders bevorzugt 350 bis 450 g/cm^{2.}

6. Diaphragma nach einem der Ansprüche 1 bis 5, gekennzeichnet durch ein Gewebe in Leinwand/Rips-Bindung mit 4 bis 28 Schußfäden/cm und 25 bis 100 Kettfäden/cm.

7. Diaphragma nach einem der Ansprüche 1 bis 6, bestehend aus Fluorkohlenstoffpolymerisaten, vorzugsweise zumindest teilweise aus Polyvinylidenfluorid.

8. Diaphragma nach einem der Ansprüche 1 bis 6, bestehend aus Polyphenylensulfid.

9. Verfahren zur Elektrolyse von wäßrigen Lösungen, enthaltend Alkali- und/oder Chlorid-und/oder Sulfationen in einer Diaphragma-Elektrolysezelle, dadurch gekennzeichnet, daß ein Diaphragma nach einem der Ansprüche 1 bis 8 eingesetzt wird.

10. Verwendung von Diaphragmen nach einem der Ansprüche 1 bis 8 zur Elektrolyse von Natriumchlorid, Salzsäure oder Wasser.

## Claims

1. Woven diaphragm for electrolytic processes having warp threads and weft threads consisting of multifilament threads, characterised in that the weft thread multifilaments are non-twisted or twisted by up to a maximum of 200 turns/m.

2. Diaphragm according to Claim 1, characterised in that the warp thread multifilaments are twisted by 100 to 400 turns/m.

3. Diaphragm according to one of Claims 1 or 2, characterised in that the threads consist of 20 to 70, preferably 35 to 55 individual filaments, which are optionally double.

4. Diaphragm according to one of Claims 1 to 3, characterised in that the threads have a titre of 280 to 1100 dtex.

5. Diaphragm according to one of Claims 1 to 4, characterised by a weight per unit area of 200 to 600 g/cm², preferably 300 to 500 g/cm² and particularly preferably 350 - 450 g/cm^{2.}

6. Diaphragm according to one of Claims 1 to 5, characterised by a linen/rib weave with 4 to 28 weft threads/cm and 25 to 100 warp threads/cm.

7. Diaphragm according to one of Claims 1 to 6, consisting of fluorocarbon polymers, preferably at least partly of polyvinylidene fluoride.

8. Diaphragm according to one of Claims 1 to 6, consisting of polyphenylene sulphide.

9. Process for the electrolysis of aqueous solutions, containing alkali metal and/or chloride and/or sulphate ions in a diaphragm electrolysis cell, characterised in that a diaphragm according to one of Claims 1 to 8 is used.

10. Use of diaphragms according to one of Claims 1 to 8 for the electrolysis of sodium chloride, hydrochloric acid or water.

## Revendications

1. Diaphragme tissé pour processus électrolytiques, à fils de chaîne et de trame constitués de multifils, caractérisé en ce que les multifils des fils de trame ne sont pas torsadés ou ont une torsion atteignant au maximum 200 tours par mètre.

2. Diaphragme suivant la revendication 1, caractérisé en ce que les multifils de chaîne présentent une torsion de 100 à 400 tours par mètre.

3. Diaphragme suivant l'une des revendications 1 ou 2, caractérisé en ce que les fils sont constitués de 20 à 70, de préférence de 35 à 55 filaments individuels, éventuellement en double.

4. Diaphragme suivant l'une des revendications 1 à 3, caractérisé en ce que les fils présentent un titre de 280 à 1100 dtex.

5. Diaphragme suivant l'une des revendications 1 à 4, caractérisé par un poids surfacique de 200 à 600 g/cm², de préférence de 300 à 500 g/cm², notamment de 350 à 450 g/cm².

6. Diaphragme suivant l'une des revendications 1 à 5, caractérisé par un tissu avec armure toile reps présentant 4 à 28 fils de trame par centimètre et 25 à 100 fils de chaîne par centimètre.

7. Diaphragme suivant l'une des revendications 1 à 6, constitué de polymérisats fluorocarbonés, de préférence au moins partiellement de nolvvinvlidènefluorure.

8. Diaphragme suivant l'une des revendications 1 à 6, constitué de polyphénylènesulfure.

9. Procédé d'électrolyse de solutions aqueuses contenant des ions alcalins et/ou chlorure et/ou sulfate dans une cellule électrolytique à diaphragme, caractérisé en ce qu'on utilise un diaphragme selon l'une des revendications 1 à 8.

10. Utilisation de diaphragmes selon l'une des revendications 1 à 8 pour l'électrolyse de chlorure de sodium, d'acide chlorhydrique ou d'eau.
